# FASCICULE DE BREVET EUROPEEN

(11) **EP 0 297 219 B1**
(45) Date de publication et mention de la délivrance du brevet: **10.03.1993**
(21) Numéro de dépôt: 88105170.0
(22) Date de dépôt: 30.03.1988
(51) Int. Cl.: H01B 13/02

(54) **Procédé de fabrication d'un câble électrique souple**
Herstellungsverfahren für ein biegsames elektrisches Kabel
Manufacturing method of a flexible electrical cable

(30) Priorité: 03.04.1987 FR 8704691
(43) Date de publication de la demande: 04.01.1989
(73) Titulaire: FILOTEX S.A. dite, 91210 Draveil (FR)
(72) Inventeur: Maréchal, Michel, F-77380 Combs La Ville (FR); Rageot, Alain, F-91210 Draveil (FR); Basly, Michel, F-91260 Juvisy sur Orge (FR)
(74) Mandataire: Weinmiller, Jürgen

(56) Documents cités:
- DE-C- 884 833
- FR-A- 1 281 150

## Description

La présente invention concerne un procédé de fabrication d'un câble électrique souple constitué d'un conducteur toronné formé de fils fins, de diamètre inférieure à 0,5 mm, en aluminium ou alliage d'aluminium, et revêtu d'un matériau polymère, ou constitué d'un ou plusieurs conducteurs isolés, revêtus d'un écran électrique formé de fils fins de diamètre inférieur à 0,5 mm, en aluminium ou alliage d'aluminium, guipés ou tressés autour d'eux, cet écran pouvant être entouré d'au moins une couche isolante en matériau polymère.

De tels câbles sont particulièrement utilisés dans le câblage des aéronefs ou des engins spatiaux. Ils sont habituellement constitués d'une âme conductrice faite d'un toron de fils fins et d'une isolation formée d'une ou plusieurs couches d'un ou de plusieurs matériaux polymères. Ces matériaux peuvent être, soit directement extrudés sur l'âme conductrice, soit préalablement façonnés en rubans qui sont ensuite enroulés hélicoïdalement autour de l'âme conductrice. Cette isolation est elle-même fréquemment revêtue d'une couche d'émail obtenue par cuisson d'un vernis. Le conducteur isolé, ou un faisceau de conducteurs isolés, peut être revêtu d'un écran électrique réalisé à l'aide de fils fins,soit par guipage, soit par tressage. Cet écran électrique est généralement revêtu d'un isolant électrique qui peut être extrudé ou rubané et, éventuellement, recouvert d'un émail.

Les polymères isolants et les émaux utilisés sont fréquemment des résines fluorées ou des polyimides, ou tout autre matériau conservant de bonnes propriétés mécaniques et d'isolement électrique à des températures de service supérieures à environ 150°C.

Pour obtenir des câbles souples et la plus faible résistance électrique, il est essentiel que le métal des conducteurs soit convenablement recuit. Mais, dans le cas des conducteurs comportant des fils fins, de diamètre inférieur à 0, 5 mm, il est connu que les fils recuits d'aluminium ou d'alliage d'aluminium sont fragiles et supportent mal les variations brusques des efforts qui leur sont appliqués au cours des opérations de toronnage, d'isolation ou de tressage, variations brusques dont il n'est pas possible de s'affranchir entièrement malgré le soin apporté lors des opérations de toronnage, de tressage, de guipage ou d'isolation. Il en résulte de nombreuses casses des fils au cours du cycle de fabrication, casses d'autant plus gênantes que pour obtenir la meilleure souplesse des câbles, on s efforce d'augmenter le nombre des fils en diminuant leur diamètre.

On connaît par le document FR-A-1281150 un procédé de fabrication de fil torsadé à isolement plastique, selon lequel on effectue successivement le torsadage de ses brins élémentaires non recuits, le recuit modéré par chauffage à haute fréquence du toron résultant, puis le refroidissement du toron et son gainage dans une extrudeuse de matière plastique.

On connaît également par le document DE-C-884833 un procédé de fabrication d'un câble en fils de cuivre ou d'aluminium, selon lequel on torsade ces fils, on les recuit en atmosphère de vapeur d'eau et on réalise leur assemblage final par laminage, martelage ou étirage.

La présente invention a pour but de permettre la fabrication de câbles électriques souples comportant des fils d'aluminium ou d'alliage d'aluminium de diamètre inférieur à 0,5 mm, et pouvant descendre jusqu'à environ 0,05 mm, en réduisant dans une très large mesure les risques de casse lors des opérations de toronnage, de tressage, de guipage ou d'isolation.

Selon la présente invention, le procédé de fabrication d'un câble électrique souple:
- constitué d'un conducteur toronné formé de fils fins, de diamètre inférieur à 0,5 mm, en aluminium, le conducteur étant revêtu d'un matériau polymère,
- ou constitué d'un ou de plusieurs conducteurs isolés, revêtus d'un écran électrique formé de fils fins de diamètre inférieur à 0,5 mm, en aluminium, guipés ou tressés autour d'eux, cet écran pouvant être entouré d'au moins une couche isolante en matériau polymère,
   consiste à effectuer les opérations de toronnage des fils fins formant le conducteur, ou bien de guipage ou de tressage des fils entourant le ou les conducteurs isolés et formant l'écran électrique, en utilisant des fils fins non recuits ou seulement partiellement recuits, à appliquer un isolant sur le conducteur toronné ou sur l'écran électrique guipé ou tressé, ensuite à enrober le conducteur isolé ou l'écran électrique isolé d'une couche de vernis à base de matériau polymère, et finalement à soumettre le conducteur isolé ou l'écran électrique isolé, enrobé de vernis, à un traitement thermique assurant simultanément le recuit du conducteur ou de l'écran électrique et la cuisson du vernis.

Il répond en outre de préférence à au moins l'une des caractéristiques suivantes:
- lorsque le vernis est à base de résines fluorées, on effectue simultanément le recuit du conducteur isolé ou de l'écran électrique isolé et la cuisson du vernis par passage dans une enceinte à 450°C pendant 30 secondes environ.
- on effectue le recuit du conducteur isolé ou de l'écran électrique dans une enceinte dont la température est d'au moins 240°C.

Le procédé de l'invention s'applique particulièrement bien aux câbles comportant des fils fins d'aluminium ou d'alliage d'aluminium, recouverts d'une couche de nickel, ces fils étant particulièrement appréciés des utilisateurs lorsque le ou les conducteurs, ou l'écran, des câbles doivent être réunis à leur extrémité à des éléments électriques tels que des contacts ou d'autres câbles, par sertissage ou brasage. La couche de nickel élimine les mauvais contacts inhérents à l'oxydation superficielle de l'aluminium. Elle permet aussi d'obtenir un bon accrochage des brasures tendres à l'étain ou à l'argent.

Dans l'état non entièrement recuit, les fils possèdent comme il est connu des propriétés mécaniques, et en particulier une contrainte à la rupture, supérieures à celles que présentent ces mêmes fils dans l'état parfaitement recuit. Le traitement thermique de recuit, nécessaire pour obtenir la meilleure conductivité électrique et toute la souplesse requise par les câbles, est pratiqué après les opérations de toronnage et d'isolation du conducteur, ou après l'application d'un isolant sur l'écran électrique guipé ou tressé.

Les états métallurgiques recuit, semi-écroui et écroui ont une définition variable selon les fournisseurs des fils et les pays. En France, par exemple, ces états sont définis pour les fils d'aluminium ou d'alliage d'aluminium par la norme NF A 02-006 et les valeurs garanties des caractéristiques mécaniques sont indiquées pour chaque état par le fournisseur. De toutes façons, il existe toujours pour chaque fil d'aluminium ou d'alliage d'aluminium plusieurs états métallurgiques en dehors de l'état recuit tels que la valeur de la contrainte à la rupture soit considérablement supérieure à la valeur observée dans l'état recuit.

Le traitement thermique qui permet d'obtenir un fil parfaitement recuit dépend de la pureté du métal ou de la composition de l'alliage. Il dépend aussi des états métallurgiques et des traitements thermiques qu'à subis le métal dans les phases de fabrication qui ont précédé le recuit. Ce traitement thermique est caractérisé par la température à laquelle doit être porté le fil et la durée de maintien à cette température. Pour l'aluminium et de nombreux alliages, la température doit être au moins égale à 240° C et dans ce cas la durée peut être de plusieurs heures. Mais si on utilise une température plus élevée, par exemple supérieure à 350° C, la durée peut être réduite à une fraction de seconde.

Les isolants utilisés dans les câbles souples, particulièrement ceux destinés aux industries aéronautiques et spaciales, sont capables de supporter de telles températures pendant des durées qui peuvent aller de quelques secondes à plusieurs heures selon le matériau d'isolation utilisé.

Ainsi il est possible de recuire le conducteur toronné et le guipage ou la tresse constituant l'écran lorsque ceux-ci sont revêtus de leur isolation. Ce recuit peut même être combiné avec l'opération de cuisson des vernis qui enduisent la ou les couches d'isolant.

A titre d'exemple, la demanderesse a réalisé un conducteur toronné constitué de 19 fils ayant un diamètre de 0,15 mm. Ces fils en aluminium 131050, défini par la norme française NF A 02-104, étaient recouverts d'une couche de nickel d'environ 1 µm d'épaisseur. Ils ont été toronnés alors qu'ils étaient dans l'état métallurgique écroui correspondant à la désignation H 26 de la norme française NF A 02-006. Dans cet état, la contrainte à la rupture était supérieure à 160 MPa et l'allongement à la rupture était d'environ 1 %. Le conducteur toronné a été isolé par deux couches de ruban polyimide vendu sous la marque Kapton par DUPONT de NEMOURS. Ces rubans avaient une épaisseur de 25 µm. Cette isolation a été revêtue d'une couche de vernis constitué d'une émulsion aqueuse de polytétrafluoroéthylène. Le conducteur ainsi revêtu a alors défilé à la vitesse de 20 m/mn dans une enceinte chauffée à 450° C. Le temps de séjour dans l'enceinte de chaque partie du conducteur isolé était d'environ 30 secondes. Ces conditions opératoires ont permis de cuire le vernis et de recuire les fils d'aluminium constituant le conducteur toronné. Après traitement les fils extraits du conducteur avaient un allongement à la rupture supérieur à 12 %. La contrainte à la rupture n'était pas supérieure à 130 MPa. Ces caractéristiques correspondent bien à un état métallurgique recuit garantissant la conductivité électrique et la souplesse requises.

Dans une autre réalisation, deux conducteurs ainsi réalisés ont été torsadés ensemble pour former une paire. Sur cette paire a été appliquée une tresse constituée de 16 fuseaux de 3 fils en aluminimum 131050 revêtu de nickel comme indiqué ci-dessus. Le diamètre de ces fils était de 0,12 mm. Ils ont été utilisés dans un état métallurgique partiellement écroui correspondant à la désignation H 24 de la norme française NF A 02-006, l'état métallurgique H26 plus écroui n'étant pas favorable à la bonne constitution d'une tresse. Dans cet état H 24, la contrainte à la rupture de chaque fil était comprise entre 140 et 150 MPa. L'allongement à la rupture était compris entre 3 et 4 %. La tresse a ensuite été isolée par deux couches de ruban en Kapton et une couche de vernis fluoré comme indiqué ci-dessus. Le câble ainsi réalisé a alors défilé dans la même enceinte et avec les mêmes conditions opératoires qu'indiquées ci-dessus. Les essais pratiqués sur des fils extraits de la tresse après ce traitement ont donné les mêmes résultats, c'est-à-dire une contrainte à la rupture inférieure à 130 MPa et un allongement à la rupture supérieur à 12 %, garantissant ainsi la souplesse et la conductivité requises.

Comme il a été indiqué plus haut, la valeur de la température et la durée de séjour dans l'enceinte peuvent varier dans de larges proportions et permettre néanmoins d'obtenir le recuit du conducteur toronné ou de l'écran. Ceci permet entre autres de choisir ces conditions opératoires en tenant compte d'autres contraintes liées en particulier aux caractéristiques des matériaux isolants utilisés. Dans les exemples ci-dessus, la température de l'enceinte a été fixée à la valeur élevée qu'imposait la cuisson du vernis fluoré.

## Revendications

1. Procédé de fabrication d'un câble électrique souple:
- constitué d'un conducteur toronné formé de fils fins, de diamètre inférieur à 0,5 mm, en aluminium, le conducteur étant revêtu d'un matériau polymère,
- ou constitué d'un ou de plusieurs conducteurs isolés, revêtus d'un écran électrique formé de fils fins de diamètre inférieur à 0,5 mm, en aluminium, guipés ou tressés autour d'eux, cet écran pouvant être entouré d'au moins une couche isolante en matériau polymère,
dans lequel on effectue les opérations de toronnage des fils fins formant le conducteur, ou bien de guipage ou de tressage des fils entourant le ou les conducteurs isolés et formant l'écran électrique, en utilisant des fils fins non recuits ou seulement partiellement recuits, on applique un isolant sur le conducteur toronné ou sur l'écran électrique guipé ou tressé, ensuite on enrobe le conducteur isolé ou l'écran électrique isolé d'une couche de vernis à base de matériau polymère, et finalement on soumet le conducteur isolé ou l'écran électrique isolé, enrobé de vernis, à un traitement thermique assurant simultanément le recuit du conducteur ou de l'écran électrique et la cuisson du vernis.

2. Procédé selon la revendication 1, dans lequel le vernis est à base de résines fluorées, caractérisé en ce que le recuit du conducteur isolé ou de l'écran électrique isolé est effectué par passage dans une enceinte à 450°C pendant 30 secondes environ.

3. Procédé selon la revendication 1, caractérisé en ce que l'on effectue le recuit des fils fins dans une enceinte dont la température est au moins 240°C.

4. Application du procédé selon l'une des revendications 1 à 3 à la fabrication de câbles électriques souples facilement sertissables ou brasables à d'autres éléments électriques, comprenant des fils fins de diamètre inférieur à 0,5 mm, en aluminium ou alliage d'aluminium recouverts d'un couche de nickel.

## Claims

1. A method of manufacturing a flexible electric cable:
- constituted by a polymer-coated twisted conductor made up of fine wires of aluminum having a diameter of less than 0.5 mm,
- or constituted by one or more insulated conductors surrounded by an electric screen itself constituted by fine wires of aluminum having a diameter of less than 0.5 mm and braided about the conductors, said screen being surrounded by at least one insulating layer of polymer material,
- wherein the operations of stranding the fine wires forming the conductor, or else twisting or braiding the strands surrounding the insulated conductor(s) and forming the electric screen are performed by using fine wires which are not annealed or which are only partially annealed, an insulation is then applied on the stranded conductor or on the electric screen as braided or twisted, the insulated conductor or the insulated electric screen is then coated with a layer of varnish based on a polymer material, and the varnish coated insulated conductor or insulated electric screen is finally subjected to a heat treatment for simultaneously annealing the conductor or the electric screen and curing the varnish.

2. A method according to claim 1, in which the varnish is based on fluorine-containing resins, characterized in that the annealing of the insulated conductor or of the insulated electric screen is performed by in an enclosure at 450°C for about 30 seconds.

3. A method according to claim 1, characterized in that the annealing of the fine wires is performed in an enclosure whose temperature is at least 240°C.

4. An application of the method according to any one of claims 1 to 3 to manufacturing flexible electrical cables which are easily crimped or soldered to other electrical components, said cables including fine wires of aluminum or aluminum alloy having a diameter of less than 0.5 mm and being coated in a layer of nickel.

## Patentansprüche

1. Verfahren zur Herstellung eines flexiblen elektrischen Kabels:
- das von einem verdrillten Leiter gebildet wird, der aus dünnen Aluminiumdrähten mit einem Durchmesser unter 0,5 mm besteht, wobei der Leiter mit einem Polymermaterial überzogen ist,
- oder das von einem oder mehreren isolierten Leitern gebildet wird, die mit einer elektrischen Abschirmung überzogen sind, die aus dünnen Aluminiumdrähten mit einem Durchmesser unter 0,5 mm besteht, welche die Leiter gesponnen oder geflochten sind, wobei die Abschirmung von mindestens einer Isolierschicht aus Polymermaterial umgeben sein kann,
- bei dem man die Operationen der Verdrillung der den Leiter bildenden dünnen Drähte oder der Umspinnung oder Umflechtung der den bzw. die isolierten Leiter umgebenden und die elektrische Abschirmung bildenden Drähte unter Verwendung von dünnen, ungetemperten oder nur teilweise getemperten Drähten durchführt, worauf man ein Isoliermaterial auf den verdrillten Leiter oder auf die umsponnene oder umflochtene elektrische Abschirmung aufbringt, danach den isolierten Leiter oder die isolierte elektrische Abschirmung mit einer Lackschicht auf Polymermaterialbasis überzieht und schließlich den isolierten Leiter oder die isolierte elektrische Abschirmung mit Lack überzogen einer Wärmebehandlung unterzieht, die gleichzeitig das Tempern des Leiters oder der elektrischen Abschirmung und das Brennen des Lackes bewirkt.

2. Verfahren nach Anspruch 1, bei dem ein Lack auf Basis fluorierter Harze verwendet wird, dadurch gekennzeichnet, daß das Tempern des isolierten Leiters oder der isolierten elektrischen Abschirmung im Durchlauf durch einen Ofen während einer Dauer von etwa 30 Sekunden bei 450°C durchgeführt wird.

3. Verfahren nach Anspruch 1, dadurch gekennzeichnet, daß das Tempern der dünnen Drähte in einem Ofen durchgeführt wird, dessen Temperatur mindestens 240°C beträgt.

4. Anwendung des Verfahrens nach einem der Ansprüche 1 bis 3 auf die Herstellung flexibler elektrischer Kabel, die leicht klemmkontaktiert oder mit anderen elektrischen Elementen verlötet werden können und dünne Drähte mit einem Durchmesser unter 0,5 mm aus Aluminium oder einer Aluminiumlegierung aufweisen, die mit einer Nickelschicht überzogen sind.
